# EUROPÄISCHE PATENTSCHRIFT

(11) **EP 0 822 010 B1**
(45) Veröffentlichungstag und Bekanntmachung des Hinweises auf die Patenterteilung: **12.02.2003**
(21) Anmeldenummer: 97110178.7
(22) Anmeldetag: 21.06.1997
(51) Int. Cl.: B05D 5/06

(54) **Verfahren zur Glanzbeschichtung von Teilen, vorzugsweise für Fahrzeuge, insbesondere von Fahrzeugrädern, und danach beschichtetes Teil**
Process for making glossy coatings on parts for example of vehicles especially of wheels and pieces coated with that process
Procédé pour faire un revêtement brillant sur des pièces par exemple de véhicules et notamment des roues, et pièces ainsi revêtues

(30) Priorität: 31.07.1996 DE 19630818; 24.01.1997 DE 19702566
(43) Veröffentlichungstag der Anmeldung: 04.02.1998
(73) Patentinhaber: Dr.Ing. h.c. F. Porsche Aktiengesellschaft, 70435 Stuttgart (DE); Fraunhofer-Gesellschaft zur Förderung der angewandten Forschung e.V., 80636 München (DE)
(72) Erfinder: Käumle, Fritz, 71229 Leonberg (DE); Separautzki, Reinhold, 71696 Möglingen (DE); Goedicke, Klaus, 01307 Dresden (DE); Fietzke, Fred, Dr.rer.nat., 01127 Dresden (DE)

(56) Entgegenhaltungen:
- EP-A- 0 684 083
- WO-A-93/19219
- DE-A- 1 902 067
- FR-A- 2 154 286
- FR-A- 2 634 147

## Beschreibung

Die Erfindung betrifft ein Verfahren zur Glanzbeschichtung von Teilen, vorzugsweise für Fahrzeuge, insbesondere Fahrzeugrädern bzw. Felgen. Das Verfahren dient vorzugsweise zur Beschichtung von Leichtmetallrädern, um auf diesen einen metallischen Glanz zu erzeugen. Das Verfahren ist gleichermaßen anwendbar für Fahrzeugteile, die sowohl im Innern als auch außen eingesetzt werden. Desweiteren ist dieses Verfahren auch anwendbar für Gebrauchsgegenstände verschiedenster Anwendungsgebiete, um einen besonderen optischen Effekt oder eine Verbesserung der Gebrauchseigenschaften sowie des Korrosionsschutzes zu erzielen. Das sind beispielsweise Gehäuse von Geräten sowie Instrumente. Gegenstand der Erfindung ist auch ein nach dem Verfahren hergestelltes Fahrzeugteil, vorzugsweise Fahrzeugrad.

Es ist bekannt, derartige Gegenstände - insbesondere Fahrzeugräder - zum Schutz gegen Korrosion mit einem Schichtsystem aus Lack zu versehen (G 81 03 758 U1). Auf einer katodisch abgeschiedenen Elektrotauchlack-Grundierungsschicht wird eine pigmentierte Decklackschicht aufgebracht, die mittels Elektronenstrahlen gehärtet wird. Auf diese Schicht wird eine weitere Decklackschicht aus einem Klarlack aufgebracht, die ebenfalls mittels Elektronenstrahlen gehärtet wird. Der Nachteil besteht darin, daß nur bedingt metallisch glänzende Farben erzeugt werden können.

Es ist bekannt, farbige Schichten auf Leichtmetallrädern zu erzeugen (EP 0 525 867 A1). Dazu wird ein Zweischichtsystem aufgebracht, wobei beide Schichten Lackschichten sind. Die erste Schicht besteht aus einem die Grundfarbe enthaltenden Lack, und die zweite Schicht besteht aus einem Glimmerpigmente enthaltenen transparenten Lack. Der Nachteil besteht darin, daß damit kein echter metallischer Glanz erzielt, sondern durch die Pigmentierung nur nachgebildet wird.

Es ist allgemein bekannt, Schichten mit verschiedenen Farb- und Glanzeffekten auf Gegenständen durch Vakuumbeschichtung, insbesondere Magnetron-Zerstäubung, abzuscheiden.

In einer Vakuumkammer werden die zu beschichtenden Gegenstände gegenüber einem oder mehreren Targets, die aus dem Material oder einer Komponente der abzuscheidenden Schicht bestehen, angeordnet. Zwischen dem Target und den Gegenständen wird eine Gasentladung so gezündet, daß sich ein Plasma ausbildet und Teilchen vom Target abgestäubt werden. Als Targetmaterialien werden Metalle, Metalllegierungen oder Metallverbindungen eingesetzt. Metallverbindungen lassen sich jedoch auch durch reaktive MagnetronZerstäubung abscheiden, indem ein Metall zerstäubt wird und ein Reaktivgas, wie z.B. O₂, N₂, zusätzlich in die Vakuumkammer eingelassen wird. Durch eine entsprechende Materialauswahl, eventuell in Verbindung mit einem Prozeßgas, sind die Schichten in verschiedenen Farben herstellbar. Um derart aufgestäubte Schichten bei geringen Beanspruchungen gegen Korrosion und Zerstörung durch mechanischen Verschleiß zu schützen, werden nach PVD- und CVD- Verfahren harte und verschleißfeste Schichten als Überzug auf die metallisch glänzenden Schichten abgeschieden. Der Nachteil derart geschützter metallisch glänzender Schichten besteht darin, daß für hohe mechanische und korrosive Beanspruchungen, denen beispielsweise Fahrzeugräder ausgesetzt sind, dieser Schutz unzureichend ist. Die Herstellung der Schutzschichten ist außerdem zu teuer.

Aus der WO93/19219 ist ein Verfahren zum Beschichten eines Substrats mit einem eine Glanzwirkung hervorrufenden Material bekannt geworden, bei dem zunächst eine Grundschicht auf das Substrat aufgebracht wird. Diese Grundschicht soll vorzugsweise eine Pulverlackschicht sein. Im nächsten Schritt wird ein Metall in einem Plasmaprozeß mittels Verdampfen aufgebracht. Schließlich wird eine Deckschicht durch Aufbringen einer Pulverlackschicht erzeugt. Durch die Grundschicht soll eine mechanische Behandlung auch rauher Oberflächen entfallen können.

Der Erfindung liegt die Aufgabe zugrunde, ein Verfahren zur Glanzbeschichtung von Teilen, vorzugsweise von Fahrzeugteilen, insbesondere Fahrzeugrädern, zu schaffen, mit dem eine Vielzahl unterschiedlicher Metallglanzfarbtöne auf deren Oberfläche oder Bereichen derselben erzeugt werden soll. Vorzugsweise sollen Fahrzeugräder aus Metall, insbesondere aus Leichtmetaillegierungen, und dabei bevorzugt deren sichtbare Flächen, beschichtet werden. Die Glanzbeschichtung soll auch beständig gegen Korrosion sein und hohe mechanische Belastungen aushalten, wie es z.B. bei Fahrzeugrädern gegen Abrieb und Steinschlag der Fall ist. Das Verfahren und die danach beschichteten Teile sollen kostengünstig herstellbar bzw. beschichtbar sein.

Erfindungsgemäß wird die Aufgabe verfahrensgemäß mit den Merkmalen des Patentanspruches 1 und erzeugnisgemäß mit den den Merkmalen des Patentanspruches 10 gelöst. Weitere vorteilhafte Ausgestaltungen sind in den Unteransprüchen 4 bis 9 bzw. 11 bis 20 beschrieben.

Erfindungsgemäß wird die Glanzbeschichtung von Teilen, insbesondere von Fahrzeugrädem, bevorzugt deren sichtbarer Bereich, durch die Kombination mehrerer Schichten erzeugt. Vorab wird die Oberfläche > der Teile, insbesondere deren zu beschichtende Bereiche, mechanisch geglättet. Danach wird in einem ersten Verfahrensschritt eine korrosionshemmende, glättende Lackgrundschicht aus z.B. einem verlaufsoptimierten Pulver-Einbrennlack oder einem Sputter-Lack in bekannter Weise aufgebracht. Anschließend wird in einem zweiten Verfahrensschritt auf die zu beschichteten Teile in einer Vakuumkammer durch Magnetron-Zerstäubung eine Hochglanzschicht mit einer Dicke von 10 nm bis 5 µm, vorzugsweise 100 nm bis 500 nm abgeschieden. Je nach herzustellendem Farbton wird die Hochglanzschicht durch ein Metall, eine Metalllegierung oder eine Metallverbindung erzeugt. In Abhängigkeit vom zu erreichenden Farbton der Hochglanzschicht und dem verwendeten Beschichtungsmaterial, d.h. dem Targetmaterial, wird die entsprechende Variante der Magnetron-Zerstäubung eingesetzt. Wesentliche Varianten sind das reaktive Zerstäuben von Targets aus dem Beschichtungsmaterial durch Einlassen eines Reaktivgases oder Reaktivgasgemisches, z.B. O₂, N₂, niedermolekulare Kohlenwasserstoffe, oder das nichtreaktive Zerstäuben, Gleichstrom-Zerstäuben oder das Puls-Magnetron-Zerstäuben, bei dem die elektrische Energie pulsförmig zugeführt wird. Weiterhin können ein oder mehrere Targets verwendet werden, wobei bei mehreren Targets diese vorzugsweise alternierend als Anode und Katode geschaltet werden.

Besonders vorteilhaft für die Herstellung einer aus einer mehrkomponentigen Verbindung, z.B. Titan-Aluminium-Nitrid, bestehenden Hochglanzschicht ist dabei das an sich bekannte reaktive Puls-Magnetron-Sputtern, wozu einfache Targets der Metalle Titan und Aluminium in einer reaktiven Stickstoff-Atmosphäre eingesetzt werden. Das Puls-Magnetron-Sputtern erlaubt einerseits eine stabile, sichere und reproduzierbare Prozeßführung, die mit anderen Beschichtungsverfahren wegen häufig auftretender elektrischer Überschläge (des sogenannten Arcing) nicht möglich ist. Andererseits läßt sich durch rein elektrische Mittel, nämlich die Einstellung der Pulse zu den Pausenzeiten, für die Targets der beiden unterschiedlichen Metalle die Schichtzusammensetzung und damit die Farbe der Glanzschicht in weiten Grenzen einstellen und konstant halten.
In einem abschließenden Verfahrensschritt wird auf die Hochglanzschicht eine transparente, verschleißfeste Decklackschicht in bekannter Weise aufgebracht. Diese Decklackschicht, auf einer Basis von Acrylaten oder Polyurethan oder Epoxydharz oder aus einer organischanorganischen Verbindung, vorzugsweise Ormocer, bestehend, besitzt eine Dicke von 0,5 µm bis 100 µm.
Es wurde gefunden, daß nur durch die Kombination von zwei bekannten Verfahrensschritten des Auftragens von Lack in Folge mit dem Aufstäuben einer Schicht im Vakuum zwischen den beiden Verfahrensschritten ein Schichtsystem entsteht, welches den hohen Anforderungen an den optischen Eindruck und den Korrosionsschutz gerecht wird.

Eine vorteilhafte Ausführung der Glanzbeschichtung erfolgt derart, auf die Oberfläche der Teile, insbesondere deren zu beschichtende Bereiche, vor dem Aufbringen der korrosionshemmenden Lackgrundschicht eine Chromatschicht aufzubringen.

Des Weiteren ist es vorteilhaft, in einer weiteren Ausgestaltung des Verfahrens nach der Chromatschicht und vor der korrosionshemmenden Lackgrundschicht eine Pulverlackschicht auf die Chromatschicht aufzubringen.

Eine vorteilhafte Ausgestaltung des Verfahrens besteht auch darin, die Deckschicht aus Lack - als die letzte des Schichtsystems - auf der Hochglanzschicht in einem CVD-Prozeß aufzubringen.

So werden durch die Magnetron-Zerstäubung Schichten mit optisch dekorativen Eigenschaften hergestellt, die mit herkömmlichen Lackierungsverfahren in Bezug auf Farbe und Glanz nicht herstellbar sind. Die in großer Auswahl herstellbaren Farbtöne sind metallisch glänzend, d.h. es wird keine Metallisierung durch entsprechende Pigmentierung imitiert. Die Farbpalette reicht von dunklem und hellem Silber, über Gold, rötlich Braun bis hin zu Violett. Als besonders vorteilhaft hat sich das System Titan-Aluminium-Stickstoff erwiesen. Allein mit diesem System läßt sich eine große Anzahl der Farbtöne herstellen. Es sind aber auch andere Systeme, z.B. Zirkonium-Aluminium-Stickstoff und Titan-Zirkonium-Stickstoff, zur Herstellung weiterer Farbtöne einsetzbar. Weitere Farbtöne sind durch Kupfer oder Messing erreichbar.

Darüber hinaus ist das Aufstäuben der Hochglanzschicht mittels Magnetron-Zerstäubung einfach und kostengünstig. Es wird eine gute allseitige Beschichtung der dreidimensionalen, kompliziert geformten Teile erreicht, welche mit anderen Vakuumbeschichtungsverfahren, wie Elektronenstrahlverdampfen, Bogenverdampfen, Verdampfen aus Schiffchen oder lonenplattieren, nicht erreichbar ist.

Ein weiterer Vorteil besteht darin, daß mit dem erfindungsgemäßen Verfahren die relativ empfindliche Hochglanzschicht auch gegenüber großen Belastungen und Umwelteinflüssen, z.B. Angriff durch Laugen und Säuren, geschützt wird. Die Elastizität der relativ dicken Lackgrund- und Decklackschicht trägt wesentlich dazu bei, hohe mechanische Einwirkungen, wie Steinschlag und Abrieb abzumildern. Außerdem wird mit der Lackgrundschicht ein Korrosionsschutz der zu beschichteten Teile erreicht. Damit wird für die nachfolgende Beschichtung mit der Hochglanzschicht die Haftfestigkeit dieser Schicht verbessert. Durch die Beigabe von Zusatzstoffen zur transparenten Decklackschicht ist es möglich, zusätzlich den Glanz der Glanzbeschichtung gezielt einzustellen, so daß mehrere Abstufungen des Glanzes entsprechend ästhetischen und modischen Anforderungen erreicht werden.

Außerdem wird die Haftung der Hochglanzschicht verbessert, wenn vor dem Aufbringen dieser Schicht eine Vorbehandlung durch Heizen und/oder Ätzen in einem Inert- oder Reaktivgasplasma oder das Aufbringen einer Haftvermittlerschicht durchgeführt wird. Bei Leichtmetallrädern ist es vorteilhaft, statt der gesamten Oberfläche nur die sichtbaren Flächen zu beschichten. Damit werden die Beschichtungskosten reduziert.

Das Verfahren zur Glanzbeschichtung kann zum Beschichten von Teilen aus Stahl, Leichtmetallen - wie beispielsweise Magnesium, Titan, Aluminium sowie deren Legierungen -und auch Kunststoffen angewendet werden. Die aus diesen Materialien hergestellten Fahrzeugteile sind beispielsweise Spiegelgehäuse, Lüftergitter, Kühlergrille, Türklinken, Bedienknöpfe, Armaturenteile und dergleichen. Es können alle Fahrzeuginterieur- und -exterieurteile mit einer Glanzbeschichtung versehen werden. Diese Teile können Gußteile, Spritzteile oder zusammengesetzte Kunststoff- bzw. Blechteile sein. Bei der Beschichtung von Teilen aus Kunststoff sind die besonderen Bedingungen bei deren Beschichtung, besonders beim Aufstäuben der Hochglanzschicht, und der evtl. vorgelagerten Glimmreinigung durch Anpassung der Prozeßparameter zu berücksichtigen.

An einem Ausführungsbeispiel in mehreren Varianten wird die Erfindung näher erläutert. Ein Fahrzeugrad aus einer Leichtmetaillegierung Al, Mg, Ti soll eine violette Glanzbeschichtung hauptsächlich im Bereich des Felgensternes erhalten. Dazu wird das Fahrzeugrad - nachdem es mechanisch geglättet ist - in einem ersten Verfahrensschritt in bekannter Weise mit einem verlaufsoptimierten Pulver-Einbrennlack beschichtet.

Anschließend wird in einem zweiten Verfahrensschritt das Fahrzeugrad derart in eine Vakuumkammer eingebracht, daß sich die Außenseite des Fahrzeugrades gegenüber zwei in der Vakuumkammer angeordneten Targets der Magnetron-Zerstäubungsquellen befindet. Ein Target ist aus Aluminium und ein Target aus Titan. Nachdem die Vakuumkammer evakuiert wurde, wird Argon in die Vakuumkammer eingelassen und in dieser Inertgasatmosphäre eine Glimmentladung gezündet. Das Aufbringen der Hochglanzschicht erfolgt in bekannter Weise durch Puls-Magnetron-Zerstäuben. Dabei werden das Aluminiumund das Titantarget alternierend mit einer Frequenz von 10 kHz als Anode und Katode der Glimmentladung betrieben. Die gesamte den Targets zugeführte Leistung beträgt 15 kW. Zusätzlich werden 80 sccm Stickstoff als Reaktivgas in die Vakuumkammer eingelassen, so daß sich ein Arbeitsdruck von 2·10⁻³ mbar einstellt. Um eine gleichmäßige Beschichtung zu erhalten, wird das Fahrzeugrad während der Beschichtung um seine Symmetrieachse gedreht. In einer Beschichtungszeit von 3 Minuten wird eine violette, 200 nm dicke Hochglanzschicht auf dem Fahrzeugrad abgeschieden. In einem dritten Verfahrensschritt wird abschließend auf die Hochglanzschicht eine Decklackschicht auf der Basis von Polyurethan mit einer Dicke von 30 µm in bekannter Weise aufgebracht.

Besteht das Teil - im vorliegenden Beispiel das Fahrzeugrad - aus Magnesium, ist es vorteilhaft, das dem Aufbringen des Schichtsystems vorgeschaltete mechanische Glätten als sogenannte Glättschleifen auszuüben. Dieser Verfahrensschritt kann aber auch bei Teilen aus einem anderen Material vorteilhaft sein, um Verunreinigungen auf der Oberfläche zu entfernen, die sonst die Qualität der Beschichtung ungünstig beeinflussen können.

Es kann das vorgenannte Verfahren auch dadurch zweckmäßig ausgestaltet werden, indem nach dem mechanischen Glätten eine Chromatschicht als eine erste Schicht und darauf eine Pulverlackschicht aufgebracht wird.

Die Chromatschicht wird vorzugsweise chemisch aufgebracht und hat insbesondere die Aufgabe, korrosionshemmend zu wirken, wobei die Lackgrundschicht als zusätzliche korrosionshemmende Schicht eine verminderte Wirkung aufweisen kann. Die Pulverlackschicht bildet einen plastischen Widerstand gegen äußere Einflüsse, wie Steinschlag bei Fahrzeugrädern.

## Patentansprüche

1. Verfahren zur Glanzbeschichtung von Teilen, vorzugsweise für Fahrzeuge, insbesondere von Fahrzeugrädern, durch Aufbringen eines Schichtsystems, **gekennzeichnet durch** folgende Verfahrensschritte:
- mechanische Glättung der Oberfläche,
- Aufbringen einer korrosionshemmenden, glättenden Lackgrundschicht,
- Aufstäuben einer Hochglanzschicht aus einem Metall, einer Metalllegierung oder einer Metallverbindung mittels eines Magnetrons im Vakuum,
- Aufbringen einer transparenten, verschleißfesten Deckschicht aus einem Lack.

2. Verfahren nach Anspruch 1, **dadurch gekennzeichnet, daß** nach der mechanischen Glättung der Oberfläche eine Chromatschicht aufgebracht wird.

3. Verfahren nach Anspruch 1 oder 2, **dadurch gekennzeichnet, daß** auf die Hochglanzschicht die Deckschicht in einem CVD-Prozeß aufgebracht wird.

4. Verfahren nach Anspruch 1, 2 oder 3, **dadurch gekennzeichnet, daß** vor dem Aufstäuben der Hochglanzschicht eine Vorbehandlung im Vakuum, vorzugsweise durch Heizen und/oder Ätzen in einem Inert- oder Reaktivgasplasma durchgeführt wird.

5. Verfahren nach Anspruch 1, 2 oder 3, **dadurch gekennzeichnet, daß** vor dem Aufstäuben der Hochglanzschicht eine Vorbehandlung im Vakuum durch Aufbringen einer Haftvermittlerschicht durchgeführt wird.

6. Verfahren nach einem der Ansprüche 1 bis 5, **dadurch gekennzeichnet, daß** die Hochglanzschicht durch Gleichstrom-Zerstäuben oder Puls-Magnetron-Zerstäuben in einer Inert- oder Reaktivgasatmosphäre aufgestäubt wird.

7. Verfahren nach einem der Ansprüche 1 bis 6, **dadurch gekennzeichnet, daß** als Reaktivgas ein Gas oder Gasgemisch, vorzugsweise O₂, N₂ oder niedermolekularer Kohlenwasserstoff, eingelassen wird.

8. Verfahren nach einem der Ansprüche 1 bis 7, **dadurch gekennzeichnet, daß** die zu beschichtenden Teile während dem Aufstäuben der Hochglanzschicht relativ zu den Targets des Magnetrons bewegt werden.

9. Verfahren nach einem der Ansprüche 1 bis 8, **dadurch gekennzeichnet, daß** der Glanz des zu beschichtenden Teiles durch die Beigabe von Pigmenten zur transparenten Decklackschicht eingestellt wird.

10. Beschichtetes Teil, bestehend aus Metall oder Metalllegierung, insbesondere aus Leichtmetall, mit einem darauf aufgebrachten Schichtsystem, **gekennzeichnet durch** folgenden Aufbau:
- mechanisch geglättete Oberfläche des Teiles
- korrosionshemmende, glättenden Lackschicht,
- Hochglanzschicht aus einem Metall, einer Metalllegierung oder Metallverbindung
- transparente, verschleißfeste Deckschicht aus einem Lack.

11. Beschichtetes Teil nach Anspruch 10, **dadurch gekennzeichnet, daß** unter der Hochglanzschicht eine Haftvermittlerschicht aufgebracht ist.

12. Beschichtetes Teil nach Anspruch 10 oder 11, **dadurch gekennzeichnet, daß** unter der korrosionshemmenden Lackschicht eine Chromatschicht aufgebracht ist.

13. Beschichtetes Teil nach Anspruch 12, **dadurch gekennzeichnet, daß** zwischen der Chromatschicht und der korrosionshemmenden Lackschicht eine Pulverlackschicht aufgebracht ist.

14. Beschichtetes Teil nach einem der Ansprüche 10 bis 13, **dadurch gekennzeichnet, daß** die korrosionshemmende Lackschicht ein verlaufsoptimierter Pulver-Einbrennlack mit einer Dicke von 100 um bis 500 µm, vorzugsweise 30 µm bis 300 µm, ist.

15. Beschichtetes Teil nach einem der Ansprüche 10 bis 14, **dadurch gekennzeichnet, daß** die Hochglanzschicht 10 nm bis 5 um, vorzugsweise 100 nm bis 500 nm, dick ist.

16. Beschichtetes Teil nach einem der Ansprüche 10 bis 15, **dadurch gekennzeichnet, daß** die Hochglanzschicht eine Verbindung aus Titan-Aluminium-Stickstoff ist.

17. Beschichtetes Teil nach einem der Ansprüche 10 bis 15, **dadurch gekennzeichnet, daß** die Hochglanzschicht eine Verbindung aus Zirkonium-Aluminium-Stickstoff ist.

18. Beschichtetes Teil nach einem der Ansprüche 10 bis 15, **dadurch gekennzeichnet, daß** die Hochglanzschicht eine Verbindung aus Titan-Zirkonium-Stickstoff ist.

19. Beschichtetes Teil nach einem der Ansprüche 10 bis 18, **dadurch gekennzeichnet, daß** die Deckschicht eine organisch-anorganische Verbindung, vorzugsweise Ormocer, mit einer Dicke von 0,5 µm bis 20 µm, vorzugsweise 2 µm bis 5 um, ist.

20. Beschichtetes Teil nach einem der Ansprüche 10 bis 18, **dadurch gekennzeichnet, daß** die Deckschicht eine organische Schicht auf der Basis von Acrylaten oder Polyurethan oder Epoxidharz mit einer Dicke von 1 µm bis 100 µm, vorzugsweise 20 µm bis 30 µm, ist.

## Claims

1. A method of producing glossy coatings on parts, preferably for vehicles, in particular on vehicle wheels, by the application of a coating system, **characterized by** the following method steps:
- mechanical smoothing of the surface,
- application of a corrosion-inhibiting, smoothing base layer of lacquer,
- dusting-on a high-gloss layer of a metal, a metal alloy or a metal compound by means of a magnetron under a vacuum,
- application of a transparent, wear-resistant covering layer consisting of a lacquer.

2. A method according to Claim 1, **characterized in that** a layer of chromate is applied after the mechanical smoothing of the surface.

3. A method according to Claim 1 or 2, **characterized in that** the covering layer is applied to the high-gloss layer in a chemical vapour-deposition process.

4. A method according to Claim 1, 2 or 3, **characterized in that** before dusting on the high-gloss layer a pre-treatment is carried out under a vacuum, preferably by heating and/or etching in an inert-gas or reactive-gas plasma.

5. A method according to Claim 1, 2 or 3, **characterized in that** before dusting on the high-gloss layer a pre-treatment is carried out under a vacuum by the application of a layer of a bonding agent.

6. A method according to one of Claims 1 to 5, **characterized in that** the high-gloss layer is dusted on in an inert-gas or reactive-gas atmosphere by direct-current atomization or pulse-magnetron atomization.

7. A method according to one of Claims 1 to 6, **characterized in that** a gas or gas mixture, preferably O₂, N₂ or a low-molecular hydrocarbon, is introduced as the reactive gas.

8. A method according to one of Claims 1 to 7, **characterized in that** the parts to be coated are moved relative to the target of the magnetron during the dusting-on of the high-gloss layer.

9. A method according to one of Claims 1 to 8, **characterized in that** the gloss of the part to be coated is set by the addition of pigments to the transparent covering layer of lacquer.

10. A coated part, consisting of metal or a metal alloy, in particular of light metal, with a coating system applied thereto, **characterized by** the following structure:
- a mechanically smoothed surface of the part,
- a corrosion-inhibiting, smoothing layer of lacquer,
- a high-gloss layer of a metal, a metal alloy or a metal compound,
- a transparent, wear-resistant covering layer consisting of a lacquer.

11. A coated part according to Claim 10, **characterized in that** a layer of a bonding agent is applied below the high-gloss layer.

12. A coated part according to Claim 10 or 11, **characterized in that** a layer of chromate is applied below the corrosion-inhibiting layer of lacquer.

13. A coated part according to Claim 12, **characterized in that** a layer of powdered lacquer is applied between the layer of chromate and the corrosion-inhibiting layer of lacquer.

14. A coated part according to one of Claims 10 to 13, **characterized in that** the corrosion-inhibiting layer of lacquer is a powdered stove enamel with an optimized characteristic and with a thickness of from 100 µm to 500 µm, preferably from 30 µm to 300 µm.

15. A coated part according to one of Claims 10 to 14, **characterized in that** the high-gloss layer is from 10 nm to 5 µm, preferably from 100 nm to 500 nm, in thickness.

16. A coated part according to one of Claims 10 to 15, **characterized in that** the high-gloss layer is a compound of titanium / aluminium / nitrogen.

17. A coated part according to one of Claims 10 to 15, **characterized in that** the high-gloss layer is a compound of zirconium / aluminium / nitrogen.

18. A coated part according to one of Claims 10 to 15, **characterized in that** the high-gloss layer is a compound of titanium / zirconium / nitrogen.

19. A coated part according to one of Claims 10 to 18, **characterized in that** the covering layer is an organic / inorganic compound, preferably Ormocer, with a thickness of from 0·5 µm to 20 µm, preferably from 2 µm to 5 µm.

20. A coated part according to one of Claims 10 to 18, **characterized in that** the covering layer is an organic layer based on acrylates or polyurethane or epoxy resin with a thickness of from 1 µm to 100 µm, preferably from 20 µm to 30 µm.

## Revendications

1. Procédé d'application d'un revêtement brillant sur des pièces, de préférence pour véhicules, en particulier sur des roues de véhicule, par application d'un système à couches, **caractérisé par** les étapes suivantes :
- lissage mécanique de la surface,
- application d'une couche de fond de peinture anti-corrosion et lissante,
- pulvérisation d'une couche très brillante constituée d'un métal, d'un alliage métallique ou d'un composé métallique au moyen d'un magnétron, sous vide,
- application d'une couche de couverture transparente et résistante à l'usure constituée d'une peinture.

2. Procédé selon la revendication 1, **caractérisé en ce qu'**on applique une couche de chromate après lissage mécanique de la surface.

3. Procédé selon la revendication 1 ou 2, **caractérisé en ce qu'**on applique la couche de couverture sur la couche très brillante par un procédé CVD.

4. Procédé selon la revendication 1, 2 ou 3, **caractérisé en ce qu'**avant de pulvériser la couche très brillante on procède à un traitement préliminaire sous vide, de préférence par chauffage et/ou décapage dans un plasma de gaz inerte ou de gaz réactif.

5. Procédé selon la revendication 1, 2 ou 3, **caractérisé en ce qu'**avant de pulvériser la couche très brillante on procède à un traitement préliminaire sous vide par application d'une couche d'un agent de pontage.

6. Procédé selon l'une des revendication 1 à 5, **caractérisé en ce que** la couche très brillante est pulvérisée par pulvérisation à courant continu ou pulvérisation puisée par magnétron dans une atmosphère de gaz inerte ou de gaz réactif.

7. Procédé selon l'une des revendications 1 à 6, **caractérisé en ce qu'**on introduit comme gaz réactif un gaz ou un mélange de gaz, de préférence O₂, N₂ ou un hydrocarbure à faible poids moléculaire.

8. Procédé selon l'une des revendications 1 à 7, **caractérisé en ce que** les pièces à recouvrir sont déplacées pendant la pulvérisation de la couche très brillante par rapport aux cibles du magnétron.

9. Procédé selon l'une des revendications 1 à 8, **caractérisé en ce que** la brillance de la pièce à recouvrir est réglée par ajout de pigments à la couche de peinture de couverture transparente.

10. Pièce recouverte, constituée de métal ou d'un alliage métallique, en particulier d'un métal léger, avec un système à couches appliqué sur celle-ci, **caractérisée par** la constitution suivante :
- surface lissée mécaniquement de la pièce,
- couche de peinture anti-corrosion et lissante,
- couche très brillante en métal, alliage métallique ou composé métallique,
- couche de couverture transparente résistant à l'usure constituée d'une peinture.

11. Pièce recouverte selon la revendication 10, **caractérisée en ce qu'**on applique une couche d'agent de pontage sous la couche très brillante.

12. Pièce recouverte selon la revendication 10 ou 11, **caractérisée en ce qu'**on applique une couche au chromate sous la couche de peinture anti-corrosion.

13. Pièce recouverte selon la revendication 12, **caractérisée en ce qu'**on applique une couche de peinture en poudre entre la couche de chromate et la couche de peinture anti-corrosion.

14. Pièce recouverte selon l'une des revendications 10 à 13, **caractérisée en ce que** la couche de peinture anti-corrosion est une peinture à cuire en poudre optimalisée dans le temps d'une épaisseur de 100 µm à 500 µm, de préférence de 30 µm à 300 µm.

15. Pièce recouverte selon l'une des revendications 10 à 14, **caractérisée en ce que** la couche très brillante a une épaisseur de 10 nm à 5 µm, de préférence de 100 nm à 500 nm.

16. Pièce recouverte selon l'une des revendications 10 à 15, **caractérisée en ce que** la couche très brillante est un composé de titane, d'aluminium et d'azote.

17. Pièce recouverte selon l'une des revendications 10 à 15, **caractérisée en ce que** la couche très brillante est un composé de zirconium, d'aluminium et d'azote.

18. Pièce recouverte selon l'une des revendications 10 à 15, **caractérisée en ce que** la couche très brillante est un composé de titane, de zirconium et d'azote.

19. Pièce recouverte selon l'une des revendications 10 à 18, **caractérisée en ce que** la couche de couverture est un composé organique-non organique, de préférence de l'Ormocer, d'une épaisseur de 0,5 µm à 20 µm, de préférence de 2 µm à 5 µm.

20. Pièce recouverte selon l'une des revendications 10 à 18, **caractérisée en ce que** la couche de couverture est une couche organique à base d'acrylates ou de polyuréthanne ou de résine époxy d'une épaisseur de 1 µm à 100 µm, de préférence de 20 µm à 30 µm.
